# EUROPÄISCHE PATENTSCHRIFT

(11) **EP 3 430 200 B1**
(45) Veröffentlichungstag und Bekanntmachung des Hinweises auf die Patenterteilung: **08.04.2020**
(21) Anmeldenummer: 17709589.0
(22) Anmeldetag: 13.02.2017
(51) Int. Cl.: D21H 19/54, B41M 5/00, D06P 5/30, D21H 19/64

(54) **PRESSDRUCKVERFAHREN DURCH BILDÜBERTRAGUNG MIT SPEZIELL BESCHICHTETEM DRUCKPAPIER UND SUBLIMATIONSTINTE**
METHOD FOR TRANSFER PRINTING BY IMAGE TRANSFER USING SPECIALLY COATED PRINTING PAPER AND SUBLIMATION INK
PROCÉDÉ D'IMPRESSION PAR APPLICATION DE FORCE DE PRESSION, PAR TRANSFERT D'IMAGE AVEC DU PAPIER D'IMPRESSION COUCHÉ DE MANIÈRE SPÉCIFIQUE ET DE L'ENCRE DE SUBLIMATION

(30) Priorität: 18.03.2016 DE 102016105134
(43) Veröffentlichungstag der Anmeldung: 23.01.2019
(73) Patentinhaber: Garcia de Luna, Arides, 20.511-001 Rio de Janeiro (BR); Malafaia Luna, Matheus, 81371 München (DE)
(72) Erfinder: Garcia de Luna, Arides, 20.511-001 Rio de Janeiro (BR); Malafaia Luna, Matheus, 81371 München (DE)
(74) Vertreter: Lang, Christian
(86) Internationale Anmeldenummer: PCT/EP2017/053170
(87) Internationale Veröffentlichungsnummer: WO 2017/157597

(56) Entgegenhaltungen:
- DE-A1- 3 016 766
- US-A1- 2016 075 900

## Beschreibung

### GEBIET DER ERFINDUNG

Bei der vorliegenden Erfindung handelt es sich um eine Beschichtungszusammensetzung (Coat) zur Verwendung in einem Verfahren zur Bildübertragung mittels Sublimationstinte, wobei es aufgrund der Eigenschaften der Beschichtungszusammensetzung (Coat) für das verwendete Druckpapier möglich ist, Kosten einzusparen und die Qualität des Bildes oder Druckmusters deutlich zu verbessern.

### BESCHREIBUNG DES STANDES DER TECHNIK

Das Pressdruckverfahren zur Bildübertragung auf Gewebe ist schon länger bekannt. Bei dieser Methode wird das Bild vorzugsweise über Druckprozesse, wie Offsetdruck, Tiefdruck, Flexodruck, Siebdruck oder Tintenstrahldruck mit Sublimationstinte auf Papier gedruckt, von wo es mittels Druck und Erwärmung auf das Gewebe übertragen wird.

Die Verwendung von Tintenstrahldruckern mit Sublimationstinte hat in den letzten 15 Jahren stark zugenommen und ist dementsprechend vielseitiger geworden. Deshalb ist es aktuell möglich, viele unterschiedliche Bilder auch in kleineren Mengen zu produzieren, sodass dementsprechend auch personalisierte Bilder hergestellt werden können.

Die Thermosublimationsdrucktechnik wird zunehmend zum wärmeinduzierten Transfer eines Bildes oder Musters auf synthetische Gewebe und Geschirr, wie z.B. Tassen, Becher, Teller, etc., verwendet, da diese Technik vielfältige Anwendungen für kundenspezifische Abdrucke ermöglicht und zusätzlich auch eine erhebliche Kosteneinsparung für das Produkt ermöglicht.

Unabhängig vom Druckverfahren, mit dem das Bild oder die abzubildende Struktur auf das Papier übertragen wird, erfolgt die Bildübertragung vom Papier auf den zu bedruckenden Gegenstand beim Thermosublimationsdruck überwiegend auf Stoffe mit synthetischen Oberflächen, wie z.B. Polyester-Gewebe, oder Porzellan und Metalloberflächen mit Polyester, Polyurethan oder ähnlichen Oberflächenbeschichtungen.

Synthetische Gewebe verfügen jedoch über die intrinsische Eigenschaft, dass sie bei hohen Temperaturen im Bereich von beispielsweise zwischen 200°C und 220°C und bei längeren Presszeiten beispielsweise im Bereich von 15 bis 30 Sekunden eine Materialschrumpfung von ca. 5 % erfahren. Diese Schrumpfung variiert jedoch abhängig von der Art des Stoffes (Kett- und Schussfäden und Materialzusammensetzung) zwischen 3 % und 10 %. Da die Bildübertragung auf das Gewebe während der gesamten Presszeit erfolgt, sublimiert die Farbe nach und nach, was zudem von der Porosität der Gewebestruktur abhängig ist. Während das das Bild übertragende Papier nicht schrumpft und das Bild seine ursprünglichen Dimensionen bewahrt, schrumpft das Gewebe hingegen während der gesamten Tintensublimationszeit. Dies kann folglich zu einer Reduzierung der Auflösung und der Bildqualität auf dem Gewebe oder sogar zu einer Verzerrung des Bildes führen, was Rückschritte im Arbeitsprozess und einen hohen Ausschuss der bedruckten Gewebe verursachen kann. Abhängig von den Anforderungen an die Bildqualität und - schärfe können die Produktspezifikationen ferner unerfüllt bleiben.

Um dieses Problem zu vermeiden, wird häufig eine Methode verwendet, in der das Gewebe im Voraus geschrumpft wird. Dabei wird der Stoff vor dem Pressdruckverfahren solange mit demselben Druck und derselben Temperatur gepresst, wie sie auch im eigentlichen Pressdruckverfahren angewendet werden. Dadurch schrumpft das Gewebe im Wesentlichen bereits vor dem eigentlichen Pressen mit dem Papier, sodass jegliche verbleibende Schrumpfung, die in dem Tintensublimationsschritt noch auftreten kann, das Pressdruckverfahren nicht beeinträchtigt. Dennoch kann die vorab genannte Methode in vielen Fällen zu einer Schädigung des Gewebes führen, da das Gewebe dabei zwei Zyklen mit hoher Temperatur und einem hohen Druck unterzogen wird, wobei ein Zyklus für die Schrumpfung und der zweite Zyklus für die Bildübertragung dient. Dies kann zu einem Abflachen der Gewebefäden und einem Anbrennen (Vergilbung) des Gewebes aufgrund der hohen Temperatur führen. Der Stoff kann dadurch einige seiner ursprünglichen Eigenschaften, wie z.B. seine Textur, Flexibilität und Helligkeit, verlieren.

Das Papier, das überwiegend für den Bilddruck verwendet wird, ist wegen der geringen Kosten ein handelsübliches Papier, wie es auch im Alltag für übliche Druckverfahren verwendet wird. Diese werden "off set-" oder "Bondpapiere" genannt und wiegen 70 g/m² oder 90 g/m². Trotz ihrer weiten Verbreitung, ermöglichen diese Papiere nur Drucke in geringer Auflösung, mit Farben schwacher Intensität und schwachem Kontrast. Zusätzlich diffundiert die Tinte beim Verdampfen durch die Fasern des Papiers bis hin zu dessen Rückseite und hinterlässt Farbspuren an der Presse. Dies bewirkt, dass während des nächsten Heißtransfers desselben Bilds ein schwächerer Aufdruck auf das Substrat (Gewebe, Geschirr, etc.) übertragen wird. Um diese Problematik zu vermeiden, ist es notwendig, das Motivpapier durch zusätzliche Papierblätter, welche die durchgehenden Tintendämpfe absorbieren, von der Presse zu trennen. Diese Papierblätter können jedoch nur wenige Male verwendet werden und müssen regelmäßig ausgetauscht werden.

Um dieses Problem zu lösen, wurden beschichtete (coated) Papiere mit einer oder mehreren Beschichtungen entwickelt, welche für Tintenstrahldrucke unter Verwendung von Sublimationstinte geeignet sind, sodass eine höhere Auflösung, intensivere und lebendigere Farben und ein höherer Kontrast für den Heißtransfer auf Stoff, Geschirr und anderen Oberflächen erzielt werden kann. Als Beispiel wird hierzu auf die Papiere gemäß dem Patent US 2008 229 962 verwiesen.

Entsprechend kann eine Beschichtung (Coat) eines Papiers, die aus einer oder mehreren Lackschichten besteht, eine Verschlussschicht umfassen, damit die Menge an Tintendampf, welche die Fasern des Papiers durchdringt, vermindert wird. Die Verschlussschicht kann das Austreten von Tintendampf an der Rückseite des Papiers verhindern, wodurch die Notwendigkeit der Verwendung eines Trennblatts beseitigt wird.

Die Patentdokumente US 6 902 779, US 5 268 347, US 4 997 807, US 4 962 080 und US 4 731 355 offenbaren verschiedene Zusammensetzungen, die für diesen Zweck auf ein Papier aufgebracht werden können.

Heutzutage wird üblicherweise weißes Kopierpapier (off-set) für die oben beschriebene Anwendung beschichtet, wobei daraus ein Papier mit einem Gewicht von 70 g/m² bis 90 g/m² resultiert. Dieses Papier wird überwiegend aus Kurzfaserzellstoff und in einer Zusammensetzung hergestellt, die für eine gute Tintenstrahl- und Laser-Druckqualität ausgelegt ist. Aufgrund der oben beschriebenen Eigenschaften hat das Papier jedoch eine für den Einsatz im Tintenstrahldruck mit Sublimationstinte unerwünschte Porosität, welche ermöglicht, dass der in der Presse erhitzte Tintendampf durch das Papier bis zur Rückseite sickern kann.

### OFFENBARUNG DER ERFINDUNG

### AUFGABE DER ERFINDUNG

Es ist deshalb Aufgabe der vorliegenden Erfindung das beschriebene Pressdruckverfahren zu vereinfachen, wobei insbesondere ermöglicht werden soll, dass der Schritt für die Schrumpfung eines zu bedruckenden Gewebes vor dem eigentlichen Pressdruckverfahren weggelassen werden kann. Darüber hinaus soll bei dem Pressdruckverfahren eine stark verbesserte Bildqualität erzielt werden.

### TECHNISCHE LÖSUNG

Diese Aufgabe wird gelöst durch ein beschichtetes Papier mit den Merkmalen des Anspruchs 1 und ein Pressdruckverfahren, insbesondere Thermosublimationsdruckverfahren mit den Merkmalen des Anspruchs 4. Vorteilhafte Ausgestaltungen sind Gegenstand der abhängigen Ansprüche.

Die vorliegende Erfindung schlägt vor, die vorab genannten Probleme und Nachteile sowie Aufgaben durch den Einsatz einer Beschichtung zu lösen, die speziell für die Verwendung auf Papier mit einem Flächengewicht gleich oder größer 50 g/m² entwickelt wurde, Die vorliegende Erfindung schlägt insbesondere eine spezielle Beschichtung für ein Papier für Tintenstrahldruck, Tiefdruckverfahren, Flexodruck oder Siebdruck mit Sublimationstinte vor. Durch die erfindungsgemäße Beschichtung werden vielfältige technische und wirtschaftliche Vorteile gegenüber anderen Beschichtungen, die für den gleichen Zweck verwendet werden, bereitgestellt.

Einerseits stellt die vorliegende Erfindung eine besondere Beschichtung für Papier bzw. ein beschichtetes Papier bereit, welche die Konturen der Oberflächentopographie eines zu bedruckenden Gegenstandes, insbesondere Fasern einer Gewebestruktur, umhüllt und zum Bedrucken mit Sublimationstinte geeignet ist, wobei das zu druckende Bild zuerst auf das beschichtete Papier gedruckt und anschließend von diesem auf den zu bedruckenden Gegenstand übertragen wird. Die Beschichtung eignet sich für den Einsatz im Tintenstrahldruck, Siebdruck-, Flexodruck- und Tiefdruckverfahren.

Ferner betrifft die Erfindung eine speziell entwickelte Beschichtung, die auf dem zu bedruckenden Gegenstand durch die Wärme und die Restfeuchtigkeit des Papiers und der Beschichtung fixiert wird. Die Beschichtung ummantelt die Oberflächenstruktur einer zu bedruckenden Oberfläche, insbesondere Fasern einer Gewebestruktur, sodass eine Verbesserung der Bildauflösung erreicht werden kann. Ferner entfällt auf Grund der erfindungsgemäßen speziellen Beschichtung für das Papier auch der Schritt des Vorschrumpfens eines zu bedruckenden Gegenstandes, wodurch die ursprüngliche Textur und Flexibilität des zu bedruckenden Gegenstandes sowie dessen Weißgrad erhalten bleibt.

Außerdem stellt die Erfindung eine erhöhte Fixierrate der Tinte auf dem zu bedruckenden Gegenstand sicher und ermöglicht eine deutliche Erhöhung der Lichtbeständigkeit des Drucks gegenüber einer Einwirkung von UV-Licht und beim Waschen.

### KURZE BESCHREIBUNG DER ZEICHNUNGEN

- Figur 1: zeigt einen Zustand bei der Bildübertragung von einem beschichteten Papier auf den zu bedruckenden Gegenstand mit einer Beschichtung gemäß dem Stand der Technik,
- Figur 2: zeigt einen Zustand bei der Bildübertragung von einem beschichteten Papier auf den zu bedruckenden Gegenstand mit einer Beschichtung gemäß der vorliegenden Erfindung.

### AUSFÜHRLICHE BESCHREIBUNG VON AUSFÜHRUNGSBEISPIELEN

Damit die Erfindung besser verstanden und ausgewertet werden kann, wird sie nachfolgend im Detail beschrieben, Es sei jedoch darauf hingewiesen, dass die beschriebene Ausführungsform der Erfindung von einem Fachmann auf diesem Gebiet abgeändert oder modifiziert werden kann, ohne dass der Schutzumfang der vorliegenden Erfindung verlassen wird.

Gemäß der vorliegenden Erfindung wird eine spezielle Papierbeschichtung bereitgestellt, um die oben genannten Probleme zu lösen und um eine Verbesserung der Auflösung für das an dem Substrat fixierte Bild bereitzustellen (insbesondere für Textilien). Die Beschichtung weist die folgende Zusammensetzung auf:
1. 93 bis 98 Gew.% modifiziertes Maisdextrin, vorzugsweise etwa 96 Gew.%,
2. 0,2 bis 0,5 Gew. % Soda, vorzugsweise etwa 0,4 Gew.%,
3. 1 bis 3 Gew.% Borax, vorzugsweise etwa 2 Gew.%,
4. 1 bis 2 Gew.% Natriumchlorid, vorzugsweise etwa 1,6 Gew.%,

Das modifizierte Maisdextrin kann ein mit Stärke, insbesondere vorgelierter Stärke modifiziertes Maisdextrin sein. Insbesondere kann als modifiziertes Maisdextrin eine Mischung von Vegecol 10A (Handelsname, Lieferant: Polyamide - Brazil) und Penetrose 80 (Handelsname, Lieferant: Ingredion Incorporated, Brazil) sein, wobei das Vegecol 10A in einer Menge von 80 bis 95 Gew.% und das Penetrose 80 in einer Menge von 5 bis 20 Gew.% vorliegen kann.

Die oben angegebene Beschichtungszusammensetzung, die eine Viskosität zwischen 3000 und 6000 CP (Centipoise, wobei 1 CP = 1 mPa s) wird mit einem Flächengewicht von 8 g/m² bis 12 g/m² auf einer Papierschicht mit einem Flächengewicht von 50 g/m² bis 80 g/m² aufgetragen. Die Restfeuchtigkeit der Beschichtung liegt in einem Bereich zwischen 5 Gew.% und 7 Gew.%.

Die Beschichtung des Papiers kann durch die Anwendung der folgenden Verfahren durchgeführt werden: Streichen, Spritzen, insbesondere mit einem Luftmesser, Tiefdruckwalzen oder Ähnliches.

Bei einer Durchlaufbeschichtung im laufendem Beschichter (Streichmaschine) kann die Auftragsrate im Bereich zwischen 80 m/min und 100 m/min liegen und die Trocknung in einem Ofen bei einer Temperatur von 100°C bis 120°C erfolgen. Die Einhaltung der Restfeuchtigkeit ist bei diesem Herstellungsverfahren von grundlegender Bedeutung, da die Restfeuchtigkeit der Zusammensetzung die Beschichtung bei einer Erwärmung derart aktiviert, dass die Beschichtung 1 die Fasern 2 des zu bedruckenden Gewebes konturgetreu ummantelt (Fig. 2) und daran haftet, sodass die Sublimation durch einen direkten Kontakt stattfinden kann und nicht nur an den Berührungspunkten (Fig. 1), wie bei handelsüblichen Beschichtungen 3.

Bei der Anwendung dieser neuen Beschichtung auf einem Papier, kann jedes Bild mit Sublimationstinte durch die vorher genannten Prozesse (Tintenstrahldrucker, Siebdruck, Flexodruck und Tiefdruckverfahren) auf dem beschichteten Papier aufgedruckt werden, wobei die Sublimationstinte, die auf der Beschichtung 1 aufgebracht wird, überwiegend auf der Oberfläche der Beschichtung 1 fixiert wird.

Als Vorteile der Erfindung sollen die folgenden Aspekte betont werden:

### 1° - Beseitigung des Vorschrumpfens eines zu bedruckenden Gewebes

Die einzigartigen Eigenschaften der Beschichtung ermöglichen es, dass, wenn damit auf ein Gewebe gedruckt wird, die Wärme beim Sublimationsdruck dazu ausgenutzt werden kann, um in Sekundenbruchteilen die Restfeuchtigkeit im Papier und der Beschichtungszusammensetzung zum Verdampfen zu bringen. Dadurch wird die Beschichtung 1 derart aktiviert, dass sie weich wird und sich an die Gewebestruktur 2 anpasst (Fig. 2), sodass sie die Oberseite jeder Gewebefaser 2, die in Kontakt mit der Beschichtung 1 steht, umgibt. Dann wird die Beschichtung 1 durch die Wärme getrocknet, sodass die Beschichtung 1 leicht anhaftend am Gewebe fixiert wird. Diese Haftung reicht aus, um ein Bild oder ein Muster während der Zeit, in der die Sublimation und Fixierung der Tinte an den Gewebefasern 2 stattfindet, stabil auf dem Gewebe zu halten. Nach dem Pressen lässt sich das beschichtete Papier leicht ohne Rückstände von dem Gewebe lösen und kann entfernt werden.

Diese einzigartige Eigenschaft vereinfacht den Produktionsprozess auf nur einen Schritt und beseitigt den Schritt zum Vorschrumpfen des Gewebes. Dadurch werden große Einsparungen bei der Produktionszeit ermöglicht sowie der komplette Zyklus des Vorschrumpfens beseitigt, wodurch die Produktionseffizienz verdoppelt wird und der Stromverbrauch sowie der Verschleiß der Maschinen fast um die Hälfte reduziert wird.

### 2° - Erhöhung der Druckbild-Auflösung

Die einzigartige Eigenschaft der Beschichtung, die dafür sorgt, dass jede Faser 2 des Gewebes in ihrer mittleren Kontaktfläche mit der Beschichtung 1 umgeben ist, während sich im Gegensatz dazu bei handelsüblichen Beschichtungen 3 nur ein tangentialer Kontakt mit den Gewebefasern 1 ergibt (Fig. 1), stellt eine signifikante Verbesserung der Bildauflösung bereit, weil das Ausbilden der Beschichtung auf den Gewebefasern erlaubt, dass die Positionierung des Bildes in Bezug auf das Gewebe beibehalten wird, sodass die Sublimationstinte an jedem Bildpunkt während der gesamten Prozessdauer an der gleichen Stelle des Gewebes übertragen wird.

### 3° - Erhöhung der Fixierungsrate der Tinte an den Gewebefasern

Die einzigartige Eigenschaft der Beschichtung, die dafür sorgt, dass jede Faser des Gewebes in ihrer mittleren Kontaktfläche mit der Beschichtung umgeben ist, ermöglicht, dass die Tinte, während des Sublimationsdruckverfahrens in direktem Kontakt mit der Faser bleibt. Dies erhöht die Kontaktoberfläche der Tinte an den Gewebefasern, wodurch die Fixiergeschwindigkeit der sublimierten Tinte an dem Gewebe um 20 % gesteigert werden kann, ohne dass die Tinte aufgrund der höheren Oberfläche der Beschichtung in Bezug auf die Gewebefäden als Dampf verlorengeht. Dies bewirkt, dass das mit dem mit der Beschichtung beschichteten Papier bedruckte Gewebe definiertere Kanten, Konturen und Farbgradienten, höhere Farbkontraste, eine höhere Farbtiefe und Lebendigkeit zeigt. Daher kann mit dieser neuen Beschichtung eine deutliche Verbesserung aller visuellen Aspekte erreicht werden.

### 4° - Erhöhte Widerstandsfähigkeit gegenüber einem Verblassen des Bildes oder Musters durch ultraviolettes Licht (UV) oder Waschen

Durch die Gesamtheit der Merkmale, die die Beschichtung für das bedruckte Gewebe bereitstellt, insbesondere durch die größere Tintenbefestigungsfläche für die Gewebefaser, eine umfassendere Haftung auf der Oberfläche der Gewebefasern, einen höheren Farbdurchsatz des Gewebes, einen höheren Kontrast, eine höhere Lebendigkeit und Intensität der Farben und eine höhere Bildauflösung, wird die Lichtbeständigkeit des Musters hinsichtlich dem Einwirken von UV-Licht um mindestens 20 % und die Beständigkeit gegen ein Verblassen beim Waschen gesteigert.

Durch die speziellen Eigenschaften der erfindungsgemäßen Beschichtung für ein Druckpapier kann ein damit bedrucktes Gewebe eine Qualität bereitstellen, die dem Stand der Technik überlegen ist, sowohl in Bezug auf die visuelle Wahrnehmung des Musters selbst, als auch auf die Haltbarkeit, die Druckqualität und ihre Verschleißfestigkeit im Hinblick auf die Einwirkung von UV-Licht, beim Waschen und seine Beständigkeit gegenüber Faktoren, wie Schweiß, Reibung, usw.

## Patentansprüche

1. Beschichtetes Papier zur Verwendung bei der Bildübertragung in einem Pressdruckverfahren,
**dadurch gekennzeichnet, dass**
das beschichtete Papier eine Papierschicht und eine Beschichtung aufweist, die eine Zusammensetzung mit 93 Gew.% bis 98 Gew.%, vorzugsweise 96 Gew.% Maisdextrin, 0,2 Gew.% bis 0,5 Gew.%, vorzugsweise 0,4 Gew.% Soda, 1 Gew.% bis 3 Gew.%, vorzugsweise 2 Gew.% Borax und 1 Gew.% bis 2 Gew.%, vorzugsweise 1,6 Gew.% Natriumchlorid aufweist, wobei diese Beschichtungszusammensetzung eine Viskosität zwischen 3000 und 6000 CP aufweist und in einer Schicht mit einem Flächengewicht von 8 g/m² bis 12 g/m² auf der Papierschicht angeordnet ist, wobei die Papierschicht ein Flächengewicht von 50 g/m² bis 80 g/m² aufweist, und wobei die Restfeuchtigkeit der Beschichtung in einem Bereich von 5 Gew.% bis 7 Gew.% liegt.

2. Beschichtetes Papier nach Anspruch 1,
**dadurch gekennzeichnet, dass**
die Beschichtung eine Zusammensetzung mit 95,5 Gew.% bis 96,5 Gew.%, vorzugsweise 96 Gew.% Maisdextrin, 0,35 Gew.% bis 0,45 Gew.%, vorzugsweise 0,4 Gew.%, Soda, 1,9 Gew.% bis 2,1 Gew.%, vorzugsweise 2 Gew.%, Borax und 1,5 Gew.% bis 1,7 Gew.%, vorzugsweise 1,6 Gew.%, Natriumchlorid aufweist

3. Beschichtetes Papier nach Anspruch 1 oder 2,
**dadurch gekennzeichnet, dass**
das Maisdextrin modifiziertes Maisdextrin ist.

4. Pressdruckverfahren zur Bildübertragung mit einem beschichteten Papier und Sublimationstinte, wobei auf das beschichtete Papier durch ein Druckverfahren ein Bild aufgebracht wird und wobei die Bildübertragung von dem beschichteten Papier auf den zu bedruckenden Gegenstand durch Einwirkung von Druck und Wärme bei einer Temperatur von 200°C bis 230°C durchgeführt wird,
**dadurch gekennzeichnet, dass**
ein beschichtetes Papier nach einem der vorhergehenden Ansprüche verwendet wird.

5. Pressdruckverfahren nach Anspruch 4,
**dadurch gekennzeichnet, dass**
Restfeuchtigkeit im beschichteten Papier und der Beschichtung, wenn das Bild auf einen zu bedruckenden Gegenstand gedruckt wird, durch die Wärme in Sekundenbruchteifen zum Verdampfen gebracht wird, wodurch die Beschichtung derart aktiviert wird, dass diese weich wird und sich an die Struktur des zu bedruckenden Gegenstands anpasst, wodurch eine Oberfläche des zu bedruckenden Gegenstands, die in Kontakt mit der Beschichtung steht, ummantelt wird, wobei die Beschichtung anschließend durch die Wärme getrocknet wird, sodass diese leicht anhaftend an der Oberfläche des zu bedruckenden Gegenstands fixiert ist.

6. Pressdruckverfahren nach Anspruch 4 oder 5,
**dadurch gekennzeichnet, dass**
der zu bedruckende Gegenstand an der zu bedruckenden Oberfläche eine Gewebestruktur aufweist, sodass, wenn die Beschichtung aktiviert und weich wird, sich diese an die Gewebestruktur anpasst, wodurch die Oberseite jeder Gewebefaser, die in Kontakt mit der Beschichtung steht, ummantelt wird und die Beschichtung leicht anhaftend am Gewebe fixiert wird.

7. Pressdruckverfahren nach einem der Ansprüche 4 bis 6,
**dadurch gekennzeichnet, dass**
ein beliebiges Bild oder Muster mit Sublimationstinte mittels Tintenstrahldruck-, Siebdruck-, Tiefdruckverfahren oder Flexodruckverfahren auf das beschichtete Papier aufgebracht wird, wobei die Sublimationstinte auf die Beschichtung aufgetragen wird und stabil auf der Beschichtungsoberfläche fixiert wird.

8. Pressdruckverfahren nach einem der Ansprüche 4 bis 7,
**dadurch gekennzeichnet, dass**
durch die Anwendung des beschichteten Papiers in dem Pressdruckverfahren kein Vorschrumpfverfahren des zu bedruckenden Gegenstandes im Vorfeld der Bildübertragung vorgenommen wird.

9. Pressdruckverfahren nach Anspruch 6,
**dadurch gekennzeichnet, dass**
bei der Gewebestruktur jede Faser der Gewebestruktur während der Bildübertragung vom beschichteten Papier zumindest teilweise mit der Beschichtung umhüllt wird, sodass die Subtimationstinte in direktem Kontakt mit den Fasern steht, sodass das die bedruckte Gewebestruktur des zu bedruckenden Gegenstandes, definierte Kanten, Konturen, Farbverläufe und Farbkontraste zeigt.

## Claims

1. Coated paper for use in image transfer in a press printing process,
**characterised in that**
the coated paper has a paper layer and a coating having a composition of 93 wt% to 98 wt%, preferably 96 wt% corn dextrin, 0.2 wt% to 0.5 wt%, preferably 0.4 wt% soda, 1 wt% to 3 wt%, preferably 2 wt% borax and 1 wt% to 2 wt%, preferably 1.6 wt% sodium chloride, wherein said coating composition has a viscosity between 3000 and 6000 CP and is disposed on the paper layer in a layer having a basis weight from 8 g/m² to 12 g/m², wherein the paper layer has a basis weight of 50 g/m² to 80 g/m², and wherein the residual moisture of the coating is in a range of 5 wt% to 7 wt%.

2. The coated paper according to claim 1,
**characterised in that**
the coating has a composition with 95.5 wt% to 96.5 wt%, preferably 96 wt% corn dextrin, 0.35 wt% to 0.45 wt%, preferably 0.4 wt% soda, 1.9 wt% to 2.1 wt%, preferably 2 wt% borax, and 1.5 wt% to 1.7 wt%, preferably 1.6 wt% sodium chloride.

3. The coated paper according to claim 1 or 2,
**characterised in that**
the corn dextrin is modified corn dextrin.

4. A method for press printing for transferring images with a coated paper and sublimation ink, wherein an image is applied to the coated paper by a printing process, and wherein the image transfer from the coated paper to the object to be printed is carried out by the action of pressure and heat at a temperature of 200°C to 230°C,
**characterised in that**
a coated paper according to any one of the preceding claims is used.

5. The method for press printing according to claim 4,
**characterised in that**
residual moisture in the coated paper and in the coating, when the image is printed on an object to be printed, is caused by the heat to evaporate in fractions of a second, thereby activating the coating to become soft and conform to the structure of the object to be printed, thereby covering a surface of the object to be printed which is in contact with the coating, the coating then being dried by the heat so that it is easily fixed in a slightly adherent manner to the surface of the object to be printed.

6. The method for press printing according to claim 4 or 5,
**characterised in that**
the object to be printed has a fabric structure on the surface to be printed such that, when the coating becomes activated and soft, it conforms to the fabric structure, thereby covering the top of each fabric fibre that is in contact with the coating and fixing the coating to the fabric in a slightly adherent manner.

7. The method for press printing according to claims 4 to 6,
**characterised in that**
any image or pattern is applied to the coated paper with sublimation ink by means of ink-jet printing, screen printing, gravure printing or flexographic printing processes, the sublimation ink being applied to the coating and being stably fixed on the coating surface.

8. The method for press printing according to claims 4 to 7,
**characterised in that**
no pre-shrinkage process of the object to be printed is carried out in advance of the image transfer due to the application of the coated paper in the press printing process.

9. The method for press printing according to claim 6,
**characterised in that**
in the fabric structure, each fibre of the fabric structure is at least partially coated with the coating during image transfer by the coated paper, so that the sublimation ink is in direct contact with the fibres, so that the printed fabric structure of the object to be printed shows defined edges, contours, colour gradients and colour contrasts.

## Revendications

1. Papier couché destiné à être utilisé pour le transfert d'image dans un procédé d'impression par application de force de pression,
**caractérisé en ce que**
le papier couché présente une couche de papier et un revêtement qui présente une composition avec 93 % en poids à 98 % en poids, de préférence 96 % en poids de dextrine de maïs, 0,2 % en poids à 0,5 % en poids, de préférence 0,4 % en poids de soude, 1 % en poids à 3 % en poids, de préférence 2 % en poids de borax et 1 % en poids à 2 % en poids, de préférence 1,6 % en poids de chlorure de sodium, dans lequel cette composition de revêtement présente une viscosité comprise entre 3 000 et 6 000 CP et est disposée dans une couche avec un grammage de 8 g/m² à 12 g/m² sur la couche de papier, dans lequel la couche de papier présente un grammage de 50 g/m² à 80 g/m², et dans lequel l'humidité résiduelle du revêtement se situe dans une plage de 5 % en poids à 7 % en poids.

2. Papier couché selon la revendication 1,
**caractérisé en ce que**
le revêtement présente une composition avec 95,5 % en poids à 96,5 % en poids, de préférence 96 % en poids de dextrine de maïs, 0,35 % en poids à 0,45 % en poids, de préférence 0,4 % en poids de soude, 1,9 % en poids à 2,1 % en poids, de préférence 2 % en poids de borax et 1,5 % en poids à 1,7 % en poids, de préférence 1,6 % en poids de chlorure de sodium.

3. Papier couché selon la revendication 1 ou 2,
**caractérisé en ce que**
la dextrine de maïs est de la dextrine de maïs modifiée.

4. Procédé d'impression par application de force de pression pour le transfert d'image avec un papier couché et une encre de sublimation, dans lequel une image est appliquée sur le papier couché par un procédé d'impression et dans lequel le transfert d'image du papier couché sur l'objet à imprimer est exécuté par effet de pression et de chaleur à une température de 200 °C à 230 °C,
**caractérisé en ce que**
un papier couché selon l'une quelconque des revendications précédentes est utilisé.

5. Procédé d'impression par application de force de pression selon la revendication 4,
**caractérisé en ce que**
l'humidité résiduelle dans le papier couché et le revêtement, lorsque l'image est imprimée sur un objet à imprimer, est amenée à évaporation par la chaleur en fractions de secondes, ce qui a pour effet que le revêtement est activé de telle sorte que celui-ci devient mou et s'adapte à la structure de l'objet à imprimer, ce qui a pour effet qu'une surface de l'objet à imprimer, qui est en contact avec le revêtement, est enrobée, dans lequel le revêtement est ensuite séché par la chaleur, de sorte que celui-ci est fixé à la surface de l'objet à imprimer de manière à adhérer aisément.

6. Procédé d'impression par application de force de pression selon la revendication 4 ou 5,
**caractérisé en ce que**
l'objet à imprimer présente sur la surface à imprimer une structure de tissu, de sorte que, lorsque le revêtement est activé et devient mou, celui-ci est adapté à la structure de tissu, ce qui a pour effet que la face supérieure de chaque fibre de tissu, qui est en contact avec le revêtement, est enrobée et le revêtement est fixé au tissu de manière à adhérer aisément.

7. Procédé d'impression par application de force de pression selon l'une quelconque des revendications 4 à 6,
**caractérisé en ce que**
une image ou un motif quelconque est appliqué avec une encre de sublimation sur le papier couché au moyen de procédés d'impression à jet d'encre, de sérigraphie, d'héliogravure ou de procédés de flexographie, dans lequel l'encre de sublimation est appliquée sur le revêtement et fixée de manière stable sur la surface de revêtement.

8. Procédé d'impression par application de force de pression selon l'une quelconque des revendications 4 à 7,
**caractérisé en ce que**
du fait de l'utilisation du papier couché dans le procédé d'impression par application de force de pression, aucun procédé de retrait préalable de l'objet à imprimer n'est réalisé en amont du transfert d'image.

9. Procédé d'impression par application de force de pression selon la revendication 6,
**caractérisé en ce que**
pour la structure de tissu, chaque fibre de la structure de tissu, pendant le transfert d'image depuis le papier couché, est enveloppée au moins en partie avec le revêtement, de sorte que l'encre de sublimation est en contact direct avec les fibres, de sorte que la structure de tissu imprimée de l'objet à imprimer présente des bords, contours, dégradés de couleurs et contrastes de couleurs définis.
